# EUROPÄISCHE PATENTSCHRIFT

(11) **EP 2 088 216 B1**
(45) Veröffentlichungstag und Bekanntmachung des Hinweises auf die Patenterteilung: **20.03.2013**
(21) Anmeldenummer: 09000917.6
(22) Anmeldetag: 23.01.2009
(51) Int. Cl.: C22C 21/02, C22C 21/08

(54) **Aluminiumlegierung**
Aluminium alloy
Alliage d'aluminium

(30) Priorität: 07.02.2008 DE 102008008326
(43) Veröffentlichungstag der Anmeldung: 12.08.2009
(73) Patentinhaber: Audi AG, 85045 Ingolstadt (DE)
(72) Erfinder: Riemelmoser, Franz, Dr., 84359 Simbach am Inn (DE); Waltenberger, Thomas, 5280 Braunau am Inn (AT); Uggowitzer, Peter, Prof. Dr., 8913 Ottenbach (CH); Löffler, Jörg, Prof. Dr., 5425 Schneisingen (CH)
(74) Vertreter: Patzelt, Heike Anna Maria

(56) Entgegenhaltungen:
- EP-A- 0 936 278
- FR-A- 2 287 365
- FR-A- 2 857 376
- JP-A- 7 018 390
- JP-A- 7 166 285
- JP-A- 2000 178 673
- JP-A- 2000 282 162
- JP-A- 2001 262 265
- JP-A- 2007 270 204
- US-A- 4 637 842
- "International alloy designations and chemical composition limits for wrought aluminium and wrought aluminium alloys" REGISTRATION RECORD SERIES, ALUMINUM ASSOCIATION, WASHINGTON, DC, US, 1. Januar 2004 (2004-01-01), Seiten 1-26, XP002903949

## Beschreibung

Die vorliegende Erfindung betrifft Aluminiumlegierungen der Legierungsgruppe 6xxx und daraus hergestellte, stranggepresste, sicherheitsrelevante Kraftfahrzeug-Profilbauteile.

Bei Aluminiumlegierungen der Klasse 6xxx handelt es sich um Aluminiumlegierungen des Typs AlMgSi. Diese können der Familie der aushärtbaren Aluminiumlegierungen zugeordnet werden. Derartige Aluminiumlegierungen enthalten im Allgemeinen Magnesium in einem Konzentrationsbereich von 0,2 bis 1,2 Gew.-% und Silizium in einem Konzentrationsbereich von 0,3 bis 1,5 Gew.-%. Aushärtbare Aluminiumlegierungen sind in der JP 2007-270204 A, DE 32 43 371 A1, der EP 0 805 219 A1 und der WO 00/52216 A1 beschrieben. Je nach erwünschtem Eigenschaftsprofil werden die Magnesium- und Siliziumkonzentrationen gewählt und gegebenenfalls weitere Legierungselemente zugesetzt, wie beispielsweise Mangan bis zu 0,6 Gew.-%, Kupfer bis zu 0,5 Gew.-%, Chrom bis zu 0,25 Gew.-% und Vanadium bis zu 0,35 Gew.-%. Solche Legierungen sind bekannt und werden beispielsweise unter den Bezeichnungen AA6016 (0,2 bis 0,6 Gew.-% Mg, 0,9 bis 1,5 Gew.-% Si), AA6060 (0,35 bis 0,6 Gew.-% Mg, 0,3 bis 0,6 Gew.-% Si) und AA6061 (0,8 bis 1,2 Gew.-% Mg, 0,4 bis 0,8 Gew.-% Si) hergestellt und vertrieben.

Aluminiumlegierungen der genannten Art, die im Bereich des Fahrzeugbaus eingesetzt werden, müssen ein hohes Maß an Energieabsorptionsvermögen bzw. eine hohe Absorption von Verformungsenergie vor dem Bruch aufweisen. Dies wird unter anderem durch einen hohen Verfestigungsexponenten erzielt bzw. durch eine hohe Gleichmaß- und Bruchdehnung der Legierung. Derartige Aluminiumlegierungen finden Einsatz zum Beispiel in Karosseriestrukturen, in sogenannten Crashmanagementsystemen und Fahrwerksteilen. Bekannte Aluminiumlegierungen vom Typ AlMgSi mit hoher Festigkeit (z.B. AW 6082) weisen jedoch den Nachteil auf, dass sie relativ grobrekristallisiert ausgebildet sind und daher geringere Verfestigungskoeffizienten, eine geringere Duktilität und damit auch ein verringertes Energieaufnahmevermögen aufweisen.

Es ist daher Aufgabe der vorliegenden Erfindung, eine Aluminiumlegierung der eingangs genannten Art bereitzustellen, welche gleichzeitig ein hohes Streckgrenzenniveau, einen hohen Verfestigungskoeffizienten und eine hohe Gleichmaß- bzw. Bruchdehnung sowie ein hohes Maß an Umformbarkeit und Energieaufnahmevermögen aufweist.

Es ist weiterhin Aufgabe der vorliegenden Erfindung stranggepresste Kraftfahrzeug-Profilbauteile aus einer solchen Aluminiumlegierung aufzuzeigen, mit denen sichere Fahrzeug-Tragstrukturen aufgebaut werden können.

Vorteilhafte Ausgestaltungen der Erfindung sind in den jeweiligen Unteransprüchen beschrieben.

Eine erfindungsgemäße Aluminiumlegierung weist folgende Zusammensetzung auf:
0,3 bis 11,5 Gew.-% Silizium,
0,06 bis 1,2 Gew.-% Magnesium,
0,05 bis 0,9 Gew.-% Mangan,
0,01 bis 0,5 Gew.-% Kupfer,
0,05 bis 0,5 Gew.-% Eisen,
0,05 bis 0,25 Gew.-% Chrom,
0,02 bis 0,9 Gew.-% Titan,
0,05 bis 0,3 Gew.-% Vanadium,
0,02 bis 0,3 Gew.-% Hafnium,
0,02 bis 0,3 Gew.-% Tantal und als Rest Aluminium und unvermeidbare Verunreinigungen von insgesamt maximal 0,1 Gew.-%.

Die erfindungsgemäße Aluminiumlegierung weist ein hohes Streckgrenzenniveau, einen hohen Verfestigungskoeffizienten, eine hohe Gleichmaß- bzw. Bruchdehnung sowie ein hohes Maß an Umformbarkeit und Energieaufnahmevermögen auf. Der Ausgestaltung der erfindungsgemäßen Aluminiumlegierung liegt unter anderem die Erkenntnis zugrunde, dass die hochschmelzenden Legierungselemente Titan, Vanadium, Hafnium und Tantal einerseits beim Erstarren aus der Schmelze durch ihre Anreicherung an der Erstarrungsfront und andererseits bei der Warmumformung durch die Bildung feiner intermetallischer Phasen das Kornwachstum hemmen. Der Zusatz der hochschmelzenden Übergangsmetalle Titan, Vanadium, Hafnium und Tantal ist dafür verantwortlich, dass die erfindungsgemäße Aluminiumlegierung nach der Warmumformung oder auch nach einer Lösungsglühung feinrekristallisiert vorliegt. Die bei der Erstarrung der Restschmelze gebildeten intermetallischen Phasen beeinflussen zudem die Ausbildung der eisenhaltigen Phasen vom Typ AlFeMnSi, die vorteilhafterweise in feinerer Form und homogener verteilt vorliegen. Ein derart homogenes und feinrekristallisiertes Gefüge mit feinen intermetallischen Phasen zeichnet sich aber durch ein höheres Festigkeitsniveau im Vergleich zu bekannten grobrekristallisierten Legierungen aus und weist darüber hinaus einen höheren Verfestigungskoeffizienten bzw. eine höhere Duktilität als bekannte Aluminiumlegierungen auf. Zudem wurde beobachtet, dass die während der Erstarrung an der Erstarrungsfront auftretende Anreicherung der hochschmelzenden Legierungselemente Titan, Vanadium, Hafnium und Tantal das Kornwachstum während der Erstarrung verzögert und gleichzeitig zur Aktivierung neuer Erstarrungskeime führt. Dabei weisen die Legierungselemente Titan, Vanadium, Hafnium und Tantal den höchsten Grad an Anreicherungstendenz auf. Im Vergleich zu den Hauptlegierungselementen Magnesium und Silizium ist die Anreicherung dieser Legierungselemente deutlich ausgeprägter, für Titan ist sie etwa um den Faktor 70 stärker, für Vanadium etwa um den Faktor 30, für Hafnium etwa um den Faktor 10 und für Tantal etwa um den Faktor 4.

In einer weiteren vorteilhaften Ausgestaltung der erfindungsgemäßen Aluminiumlegierung weist diese folgende Zusammensetzung auf:
0,6 bis 1,3 Gew.-% Silizium,
0,4 bis 1,2 Gew.-% Magnesium,
0,2 bis 0,6 Gew.-% Mangan,
0,2 bis 0,5 Gew.-% Kupfer,
0,2 bis 0,5 Gew.-% Eisen,
0,05 bis 0,25 Gew.-% Chrom,
0,02 bis 0,2 Gew.-% Titan,
0,05 bis 0,2 Gew.-% Vanadium,
0,02 bis 0,2 Gew.-% Hafnium,
0,02 bis 0,2 Gew.-% Tantal und als Rest Aluminium und unvermeidbare Verunreinigungen von insgesamt maximal 0,1 Gew.-% enthält.

In einer weiteren vorteilhaften Ausgestaltung der erfindungsgemäßen Aluminiumlegierung weist diese folgende Zusammensetzung auf:
0,9 bis 1,1 Gew.-% Silizium,
0,7 bis 0,9 Gew.-% Magnesium,
0,3 bis 0,5 Gew.-% Mangan,
0,2 bis 0,5 Gew.-% Kupfer,
0,2 bis 0,4 Gew.-% Eisen,
0,05 bis 0,15 Gew.-% Chrom,
0,02 bis 0,15 Gew.-% Titan,
0,05 bis 0,2 Gew.-% Vanadium,
0,02 bis 0,15 Gew.-% Hafnium,
0,02 bis 0,15 Gew.-% Tantal und als Rest Aluminium und unvermeidbare Verunreinigungen von insgesamt maximal 0,1 Gew.-% enthält.

Die erfindungsgemäß zusammengesetzten Aluminiumlegierungen weisen vorteilhafterweise eine streng ausgewogene Elementkonzentration und Eigenschaften von Mikrolegierungen durch die hochschmelzenden Übergangsmetalle Titan, Vanadium, Hafnium und Tantal auf. Dabei sind die Wechselwirkungen aller Legierungselemente und die Reaktionskinetik sowie die Kornwachstumskriterien berücksichtigt, wobei die Vorteile insbesondere in einer homogenen Feinkornstruktur der resultierenden Aluminiumlegierung, einer hohen Kaltumformbarkeit und einer Verbesserung der Duktilität liegen.

In weiteren vorteilhaften Ausgestaltungen der erfindungsgemäßen Aluminiumlegierung beträgt die Konzentration der Elemente Titan, Vanadium, Hafnium und Tantal in der Legierung in der Summe weniger als 0,4 Gew.-%. Zudem ist es möglich, dass die 70-fache Konzentration an Titan und die 30-fache Konzentration an Vanadium in der Legierung in der Summe weniger als 15 Gew.-% beträgt. Derartige Einschränkungen der Konzentration der Legierungselemente Titan, Vanadium, Hafnium und Tantal oder Titan und Vanadium sind insbesondere im Hinblick auf die Bildung günstig wirkender intermetallischer Phasen von Vorteil. Es ergibt sich eine besonders homogene und feinkörnige Gefügestruktur der resultierenden Aluminiumlegierung und eine hohe Verformbarkeit eines daraus hergestellten Halbzeugs oder Bauteils. Zudem weisen sie eine hohe Kaltverformungskapazität auf.

Ein erfindungsgemäßes sicherheitsrelevantes Profilbauteil besteht aus einer Aluminiumlegierung wie im Vorhergehenden beschrieben. Durch die Verwendung der erfindungsgemäßen Aluminiumlegierung ergibt sich eine besonders hohe Verformbarkeit des Bauteils sowie ein hohes Energieaufnahmevermögen des Bauteils. Bei den Bauteilen kann es sich zum Beispiel um Strukturbauteile von Kraftfahrzeugen handeln.

Ein erfindungsgemäßes Halbzeug besteht aus einer im Vorhergehenden beschriebenen Aluminiumlegierung. Das Halbzeug weist vorteilhafterweise eine hohe Verformbarkeit aufgrund der homogenen, feinkörnigen Gefügestruktur und daher zum Beispiel eine hohe Kaltumformbarkeit auf.

Die erfindungsgemäße Aluminiumlegierung kann in einer Vielzahl von Anwendungen Verwendung finden.

Ein beispielhaftes Verfahren zur Herstellung eines Profilteils, insbesondere eines Profilteils zur Verwendung im Fahrzeugbau umfasst folgende Schritte:
a) Bereitstellung eines Gussbolzens aus einer Aluminiumlegierung gemäss einem der Ansprüche 1 bis 5;
b) Ein- oder mehrstufiges Erwärmen des Gussbolzens bei Temperaturen zwischen 470°C und 580°C;
c) Warmumformung des Gussbolzens mittels Strangpressen bei Temperaturen zwischen 400°C und 580°C zur Ausbildung des Halbzeugs;
d) Aushärtebehandlung des im Verfahrensschritt c) erzeugten Halbzeugs mittels Lösungsglühen für einen vorbestimmten Zeitraum in einem ersten Temperaturbereich; und
e) Warmauslagerung bzw. Warmaushärten des Halbzeugs für einen vorbestimmten Zeitraum in einem vorbestimmten zweiten Temperaturbereich, wobei der zweite Temperaturbereich niedriger ist als der erste Temperaturbereich des Lösungsglühens.

Dieses Verfahren gewährleistet die Herstellung eines Profilteils mit einem hohen Streckgrenzenniveau, einem hohen Verfestigungskoeffizienten, einer hohen Gleichmass- bzw. Bruchdehnung sowie einer erhöhten Umformbarkeit und einem erhöhten Energieaufnahmevermögen. Insbesondere durch die Aushärtungsbehandlung mittels Lösungsglühen wird ein besonders günstiges Eigenschaftsprofil des Halbzeugs bezüglich seiner Energieabsorptionsfähigkeit am stranggepressten Halbzeug erzielt. Dabei kann die Aushärtebehandlung gemäss Verfahrensschritt d) während des Verfahrensschritts c) erfolgen. Weitere vorteilhafte Ausgestaltungen des Verfahrens zeigen sich, wenn das Lösungsglühen gemäss Verfahrensschritt d) in einem Temperaturbereich zwischen 500°C und 560°C für einen Zeitraum zwischen 5 min. und 2 Std. erfolgt. Das Warmauslagern bzw. Warmaushärten gemäss Verfahrensschritt e) erfolgt vorteilhafterweise in einem Temperaturbereich zwischen 140°C und 215°C für einen Zeitraum zwischen 1 Std. und 20 Std.

## Patentansprüche

1. Aluminiumlegierung der Legierungsgruppe 6xxx, **gekennzeichnet durch** die Zusammensetzung
0,3 bis 11,5 Gew.-% Silizium,
0,06 bis 1,2 Gew.-% Magnesium,
0,05 bis 0,9 Gew.-% Mangan,
0,01 bis 0,5 Gew.-% Kupfer,
0,05 bis 0,5 Gew.-% Eisen,
0,05 bis 0,25 Gew.-% Chrom,
0,02 bis 0,9 Gew.-% Titan,
0,05 bis 0,3 Gew.-% Vanadium,
0,02 bis 0,3 Gew.-% Hafnium,
0,02 bis 0,3 Gew.-% Tantal und als Rest Aluminium und unvermeidbare Verunreinigungen von insgesamt maximal 0,1 Gew.-%.

2. Aluminiumlegierung nach Anspruch 1,
**dadurch gekennzeichnet, dass**
die Legierung
0,6 bis 1,3 Gew.-% Silizium,
0,4 bis 1,2 Gew.-% Magnesium,
0,2 bis 0,6 Gew.-% Mangan,
0,2 bis 0,5 Gew.-% Kupfer,
0,2 bis 0,5 Gew.-% Eisen,
0,05 bis 0,25 Gew.-% Chrom,
0,02 bis 0,2 Gew.-% Titan,
0,05 bis 0,2 Gew.-% Vanadium,
0,02 bis 0,2 Gew.-% Hafnium,
0,02 bis 0,2 Gew.-% Tantal und als Rest Aluminium und unvermeidbare Verunreinigungen von insgesamt maximal 0,1 Gew.-% enthält.

3. Aluminiumlegierung nach Anspruch 1,
**dadurch gekennzeichnet, dass**
die Legierung
0,9 bis 1,1 Gew.-% Silizium,
0,7 bis 0,9 Gew.-% Magnesium,
0,3 bis 0,5 Gew.-% Mangan,
0,2 bis 0,5 Gew.-% Kupfer,
0,2 bis 0,4 Gew.-% Eisen,
0,05 bis 0,15 Gew.-% Chrom,
0,02 bis 0,15 Gew.-% Titan,
0,05 bis 0,2 Gew.-% Vanadium,
0,02 bis 0,15 Gew.-% Hafnium,
0,02 bis 0,15 Gew.-% Tantal und als Rest Aluminium und unvermeidbare Verunreinigungen von insgesamt maximal 0,1 Gew.-% enthält.

4. Aluminiumlegierung nach einem der vorhergehenden Ansprüche,
**dadurch gekennzeichnet, dass** die Konzentration der Elemente Titan, Vanadium, Hafnium und Tantal in der Legierung in der Summe weniger als 0,4 Gew.-% beträgt.

5. Aluminiumlegierung nach einem der vorhergehenden Ansprüche,
**dadurch gekennzeichnet, dass**
die 70fache Konzentration an Titan und die 30fache Konzentration an Vanadium in der Legierung in der Summe weniger als 15,0 Gew.-% beträgt.

6. Verwendung einer Aluminiumlegierung nach einem der Ansprüche 1 bis 5 zur Herstellung eines stranggepressten, sicherheitsrelevanten Kraftfahrzeug-Profilbauteils.

7. Stranggepresstes, sicherheitsrelevantes Kraftfahrzeugbauteil aus einer Aluminiumlegierung nach einem der Ansprüche 1 bis 5.

## Claims

1. Aluminium alloy of the alloy group 6xxx, **characterised by** the composition
0.3 to 11.5 % by weight silicon,
0.06 to 1.2 % by weight magnesium,
0.05 to 0.9 % by weight manganese,
0.01 to 0.5 % by weight copper,
0.05 to 0.5 % by weight iron,
0.05 to 0.25 % by weight chromium,
0.02 to 0.9 % by weight titanium,
0.05 to 0.3 % by weight vanadium,
0.02 to 0.3 % by weight hafnium,
0.02 to 0.3 % by weight tantalum, and, as residue, aluminium and unavoidable contaminants at a maximum of 0.1 % by weight altogether.

2. Aluminium alloy according to claim 1, **characterised in that** the alloy contains
0.6 to 1.3 % by weight silicon,
0.4 to 1.2 % by weight magnesium,
0.2 to 0.6 % by weight manganese,
0.2 to 0.5 % by weight copper,
0.2 to 0.5 % by weight iron,
0.05 to 0.25 % by weight chromium,
0.02 to 0.2 % by weight titanium,
0.05 to 0.2 % by weight vanadium,
0.02 to 0.2 % by weight hafnium,
0.02 to 0.2 % by weight tantalum, and, as residue, aluminium and unavoidable contaminants at a maximum of 0.1 % by weight altogether.

3. Aluminium alloy according to claim 1, **characterised in that** the alloy contains
0.9 to 1.1 % by weight silicon,
0.7 to 0.9 % by weight magnesium,
0.3 to 0.5 % by weight manganese,
0.2 to 0.5 % by weight copper,
0.2 to 0.4 % by weight iron,
0.05 to 0.15 % by weight chromium,
0.02 to 0.15 % by weight titanium,
0.05 to 0.2 % by weight vanadium,
0.02 to 0.15 % by weight hafnium,
0.02 to 0.15 % by weight tantalum, and, as residue, aluminium and unavoidable contaminants at a maximum of 0.1 % by weight altogether.

4. Aluminium alloy according to any of the preceding claims, **characterised in that** the concentration of the elements titanium, vanadium, hafnium and tantalum in the alloy is less than 0.4 % by weight in total.

5. Aluminium alloy according to any of the preceding claims, **characterised in that** the 70 times the concentration of titanium and the 30 times the concentration of vanadium in the alloy is less than 15.0 % by weight in total.

6. Use of an aluminium alloy according to any of claims 1 to 5 for producing an extruded, safety-relevant motor vehicle profile component.

7. Extruded, safety-relevant motor vehicle component made of an aluminium alloy according to any of claims 1 to 5.

## Revendications

1. Alliage d'aluminium du groupe d'alliage 6xxx, **caractérisé par** la composition suivante :
0,3 à 11,5 % en poids de silicium,
0,06 à 1,2 % en poids de magnésium
0,05 à 0,9 % en poids de manganèse,
0,01 à 0,5 % en poids de cuivre,
0,05 à 0,5 % en poids de fer,
0,05 à 0,25 % en poids de chrome,
0,02 à 0,9 % en poids de titane,
0,05 à 0,3 % en poids de vanadium,
0,02 à 0,3 % en poids d'hafnium,
0,02 à 0,3 % en poids de tantale, et, pour le reste, de l'aluminium et des impuretés inévitables au maximum en totalité à raison de 0,1 % en poids.

2. Alliage d'aluminium selon la revendication 1, **caractérisé en ce que** l'alliage contient :
0,6 à 1,3 % en poids de silicium
0,4 à 1,2 % en poids de magnésium
0,2 à 0,6 % en poids de manganèse,
0,2 à 0,5 % en poids de cuivre,
0,2 à 0,5 % en poids de fer,
0,05 à 0,25 % en poids de chrome,
0,02 à 0,2 % en poids de titane,
0,05 à 0,2 % en poids de vanadium,
0,02 à 0,2 % en poids d'hafnium,
0,02 à 0,2 % en poids de tantale, et, pour le reste, de l'aluminium et des impuretés inévitables au maximum en totalité à raison de 0,1 % en poids.

3. Alliage d'aluminium selon la revendication 1, **caractérisé en ce que** l'alliage contient :
0,9 à 1,1 % en poids de silicium,
0,7 à 0,9 % en poids de magnésium
0,3 à 0,5 % en poids de manganèse,
0,2 à 0,5 % en poids de cuivre,
0,2 à 0,4 % en poids de fer,
0,05 à 0,15 % en poids de chrome,
0,02 à 0,15 % en poids de titane,
0,05 à 0,2 % en poids de vanadium,
0,02 à 0,15 % en poids d'hafnium,
0,02 à 0,15 % en poids de tantale, et, pour le reste, de l'aluminium et des impuretés inévitables au maximum en totalité à raison de 0,1 % en poids.

4. Alliage d'aluminium selon l'une quelconque des revendications précédentes, **caractérisé en ce que** la concentration des éléments titane, vanadium, hafnium et tantale dans l'alliage atteint au total moins de 0,4 % en poids.

5. Alliage d'aluminium selon l'une quelconque des revendications précédentes, **caractérisé en ce que** 70 fois la concentration de titane et 30 fois la concentration de vanadium dans l'alliage font au total moins de 15,0 % en poids.

6. Utilisation d'un alliage d'aluminium selon l'une quelconque des revendications 1 à 5 pour la fabrication d'un composant profilé de véhicule automobile extrudé relevant de la sécurité.

7. Composant de véhicule automobile extrudé relevant de la sécurité formé d'un alliage d'aluminium selon l'une quelconque des revendications 1 à 5.
